# EUROPÄISCHE PATENTSCHRIFT

(11) **EP 0 177 447 B1**
(45) Veröffentlichungstag und Bekanntmachung des Hinweises auf die Patenterteilung: **19.08.1987**
(21) Anmeldenummer: 85810436.7
(22) Anmeldetag: 25.09.1985
(51) Int. Cl.: C07C 149/16, C07C 149/273, C08F 20/38, D06M 15/277

(54) **Diperfluoralkylcarbamylacrylate und- methacrylate**
Diperfluoroalkyl carbamyl acrylates and methacrylates
Acrylates et méthacrylates de diperfluoroalkylcarbamyle

(30) Priorität: 01.10.1984 US 655833
(43) Veröffentlichungstag der Anmeldung: 09.04.1986
(73) Patentinhaber: CIBA-GEIGY AG, 4002 Basel (CH)
(72) Erfinder: Falk, Robert A., New City New York 10977 (US)

## Beschreibung

Vorliegende Erfindung betrifft Diperfluoralkylcarbamylacrylate und -methacrylate, Polymere daraus sowie deren Verwendung zur Hydrophobierung und Oleophobierung von Cellulose- sowie natürlichen und synthetischen Polyamidsubstraten.

Gegenstand vorliegender Erfindung sind somit neue Diperfluoralkylcarbamylacrylate und -methacrylate - und Polymere daraus - der Formel worin R_{f} für Perfluoralkyl, omega-Hydroperfluoralkyl oder Perfluoralkoxy-perfluoralkyl, Rⱼ für Alkylen mit 1 bis 12 Kohlenstoffatomen, X für ―S― oder ―SO₂―, AlkfürAlkantriyl mit 1 bis 14 Kohlenstoffatomen, Q für gegebenenfalls durch Chlor, Brom, Alkyl mit 1 bis 6 Kohlenstoffatomen oder Alkoxy mit 1 bis 6 Kohlenstoffatomen substituiertes Phenylen, n für 0 oder 1, R₂ für Alkylen mit 1 bis 12 Kohlenstoffatomen und R₃ für Wasserstoff oder Methyl stehen.

Ein weiterer Gegenstand dieser Erfindung ist ein Verfahren zur Herstellung von solchen Acrylat- und Methacrylatmonomeren.

Noch ein weiterer Gegenstand vorliegender Erfindung sind Zusammensetzungen und ein Verfahren zur Hydrophobierung und Oleophobierung von Cellulose- sowie natürlichen und synthetischen Polyamidsubstraten unter Verwendung solcher die Diperfluoralkylcarbamylacrylate und -methacrylate bzw. deren Polymere enthaltender Zusammensetzungen.

Die RrGruppe in den Verbindungen der Formel (1) enthält im allgemeinen 1 bis 18 Kohlenstoffatome, vorzugsweise 3 bis 12 Kohlenstoffatome und besonders bevorzugt 6 bis 12 Kohlenstoffatome. Die Rr Gruppe kann geradkettig oder verzweigt sein. Solche RᵣGruppen sind bevorzugt, die Perfluoralkylreste darstellen, wie die perfluorierten Derivaste von Propyl, Butyl, Pentyl, Hexyl, Heptyl, Octyl, Nonyl, Decyl und Dodecyl sowie deren Isomere, wobei ein Gemisch aus Perfluoralkylresten R_{f} besonders vorteilhaft ist.

R₁ ist vorzugsweise Alkylen mit 2 bis 12 und besonders bevorzugt 2 bis 6 Kohlenstoffatomen, und ganz besonders bevorzugt bedeutet es Aethylen oder Propylen.

R₂ bedeutet vorzugsweise Alkylen mit 2 bis 6 Kohlenstoffatomen, besonders bevorzugt geradkettiges Alkylen mit 2 bis 6 Kohlenstoffatomen und ganz besonders bevorzugt Aethylen.

R₃ ist besonders bevorzugt Methyl.

X steht vorzugsweise für ―S―.

Alk ist vorzugsweise Alkantriyl mit 1 bis 7 Kohlenstoffatomen, falls n 1 ist. Bei dieser Ausführungsform sind die R_{f}―R₁―X-Gruppen zweckmässig an dasselbe Kohlenstoffatom wie der Phenylenteil gebunden. Bei einer anderen Ausführungsform bedeutet Alk vorzugsweise worin die R_{f}―R₁―X-Gruppen an die ―CH₂-Teile gebunden sind.

In einer weiteren Ausführungsform bedeutet Alk Alkantriyl mit 2 bis 14, vorzugsweise 2 bis 6 Kohlenstoffatomen, sind die Rᵣ-R₁-X-Gruppen an dasselbe Kohlenstoffatom gebunden und ist n null. Bei dieser Ausführungsform ist der Carbamatsauerstoff zweckmässig an ein anderes Kohlenstoffatom gebunden als jene R_{f}―Rᵢ―X-Gruppen.

In noch einer anderen Ausführungsform steht Alk für Alkantriyl mit 3 bis 14 Kohlenstoffatomen und sind die R_{f}-R₁-X-Gruppen an benachbarte Kohlenstoffatome gebunden.

Q bedeutet vorzugsweise gegebenenfalls methyl- oder methoxysubstituiertes Phenylen.

Die Verbindungen der Formel (1) stellt man zweckmässig durch Umsetzung einer Verbindung der Formel worin R_{f}, R₁, X, Alk, Q und n die oben angegebenen Bedeutungen haben, mit einer bifunktionellen Verbindung der Formel worin R₂ und R₃ die oben angegebenen Bedeutungen haben, bei einer Temperatur zwischen - 20 °C und 100 °C, vorzugsweise 10 °C bis 50 °C, gegebenenfalls in Gegenwart eines inerten organischen Lösungsmittels wie z. B. Petroläther, 1,1,2-Trichlortrifluoräthan, Methyläthylketon, Toluol, 2-Aethoxyäthylacetat, Hexafluorxylol her. Zweckmässig lässt sich dieses Verfahren in Gegenwart oder Abwesenheit eines üblichen Katalysators, wie eines Urethankatalysators, z. B. Dibutylzinndilaurat und/oder eines tertiären Amins einschliesslich Trialkylaminen, Dialkylaralkylaminen, Dialkylarylaminen, N-Alkyltheterocyclischen Aminen und aromatisch-heterocyclischen Aminen, wie z. B. Triäthylamin, N,N-Dimethylbenzylamin, N,N-Dimethylanilin, N-Methylpiperidin oder Pyridin durchführen. Da die Umsetzung unter Addition verlaüft, entstehen keine Nebenprodukte in bedeutsamen Ausmass, wodurch sich die Reinigung und Gewinnung vereinfacht. Häufig lässt sich das Reaktionsprodukt ohne irgendwelche Reinigung des gewünschten Produkts verwenden. Andernfalls kann man das Vinylmonomer nach herkömmlichen Kristallisationsmethoden reinigen und durch Filtrieren und Eindampfen gewinnen.

Die Ausgangsstoffe der Formel (3) sind aus dem Stand der Technick bekannt. Die Monomeren der Formel (3) sind beispielsweise in den U.S. Patenten 2 718 516 und 2 821 544 sowie in J. Coatings Technology, Band 55, (703), S. 55-61 (1983) beschrieben. Solche Monomere der Formel (3) werden bevorzugt, worin R₂ für Alkylen mit 2 bis 6 Kohlenstoffatomen und R₃ für Wasserstoff oder Methyl stehen, und dazu gehören Isocyanatoäthyl-acrylat, Isocyanatoäthyl-methacrylat, Isocyanatobutyl-acrylat, Isocyanatobutyl-methacrylat, Isocyanatohexyl-acrylat und Isocyanatohexyl-methacrylat. Wegen seiner leichten Copolymerisation und Zugänglichkeit wird Isocyanatoäthyl-methacrylat als Monomer bevorzugt.

Die vorliegenden α,B-ungesättigten Estermonomeren der Formel (1) sind sehr reaktionsfähig und besitzen eine starke Tendenz zur Bildung von Homo- oder Copolymeren.

Die Verbindungen der Formel (2) sind bekannt und lassen sich leicht nach herkömmlichen Verfahren aus bekannten Verbindungen herstellen.

So sind solche Verbindungen der Formel (2), worin Alk für Alkantriyl mit 1 bis 7 Kohlenstoffatomen und n für 1 stehen, beispielsweise im U.S. Patent 4 429 162 beschrieben und solche, worin Alk der Formel

### entspricht, im U.S. Patent 3 883 596 als Beispiel angegeben.

Ferner werden solche Verbindungen der Formel (2), worin Alk für Alkantriyl mit 2 bis 14 Kohlenstoffatomen steht, die R_{f}―R₁―X-Gruppen an dasselbe Kohlenstoffatom gebunden sind und n null ist, unter anderem durch Reduktion der in U.S. Patent 4 239 915 beschriebenen Monocarbonsäure zu den entsprechenden Alkoholen hergestellt. Eine solche Reduktion erfolgt zweckmässig und leicht durch Umsetzung stöchiometrischer Mengen dieser Carbonsäure mit einem Metallhydrid wie Lithiumaluminiumhydrid in Gegenwart eines inerten Lösungsmittels, wie Diäthyläther oder Tetrahydrofuran, bei einer Reaktionstemperatur zwischen etwa 0 °C und etwa 80 °C, vorzugsweise zwischen ungefähr 20 °C und 70 °C, und Gewinnung des entstandenen Alkohols durch Verdünnen des Reaktionsgemischs mit Wasser und zwei Aequivalenten Alkali, Abtrennung der organischen Phase von der wässrigen Phase und Eindampfen der organischen Phase, um den Alkohol zu erhalten.

Andernfalls kann man die Verbindungen der Formel (2) durch Umsetzung des entsprechenden halogensubstituierten Alkylepoxids mit zwei Mol R_{f}―R₁―X―H herstellen, worin R_{f} und R₁ die oben angegebenen Bedeutungen haben und X für S steht, gemäss der in Beispiel 2 des U.S. Patents 3 883 596 angegebenen Arbeitsweise. Als Ausgangsstoff kann man dabei auch die im U.S. Patent 4 158 672 beschriebenen Diperfluoralkylthioalkohole einsetzen.

Diese Thioätheralkohole der Formel (2) lassen sich in die entsprechenden Sulfonalkohole durch selektive Oxidation des Thioteils durch Reaktion mit einem geeigneten Oxydationsmittel wie Peressigsäure oder Methachlorperbenzoesäure unter Verwendung von zwei Mol Oxydationsmittel pro Mol Thioätheralkohol bei etwa 40° bis 100 °C in einem inerten Lösungsmittel wie Essigsäure, Neutralisieren des Reaktionsprodukts mit einer wässrigen Base und Abdampfen des unlöslichen Sulfonalkohols daraus umwandeln.

Die Polymerisation der erfindungsgemässen RᵣAcrylat- und R_{f}-Methacrylatmonomeren ist analog der Polymerisation solcher Monomerer, wie sie in Houben-Weyl, Methoden der Organischen Chemie, Band 14/1, S. 1044-1047 (Georg Thieme Verlag, Stuttgart, 1961) oder C.E. Schildknecht, Vinyl and Related Polymers [Vinyl- und verwandte Polymere], S. 179-255 (John Wiley and Sons, Inc., New York 1952) beschrieben sind.

Die Polymerisation lässt sich allgemein in der Masse, in Lösung, in Suspension oder in Emulsion durchführen. Lösungs- und Emulsionspolymerisation werden bevorzugt.

Bei der Emulsionspolymerisation werden das bzw. die zu polymerisierende(n) Monomer(en) in einer wässrigen Lösung eines Tensids auf eine vorgegebene Monomerkonzentration von etwa 5 % bis etwa 50 % zusammenemulgiert. Die Temperatur wird üblicherweise auf zwischen 40 °C und 70 °C erhöht, um die Polymerisation in Gegenwart eines Katalysators zu bewirken. Als geeigneter Katalysator kommen sämtliche der allgemein bekannten Mittel zur Einleitung der Polymerisation einer äthylenisch ungesättigten Verbindung in Frage. Die Konzentration des Katalysators zur Polymerisation liegt üblicherweise zwischen 0,1 % und 2 % bezogen auf das Monomerengewicht.

Zu geeigneten Tensiden oder Emulgatoren zählen kationen-aktive, anionen-aktive und nicht-ionogene Typen. Da die kationen-aktiven und nicht-ionogenen Typen in den meisten Textilbehandlungsbädern verwendbar sind, werden sie bevorzugt. Der hydrophobe Teil des Tensids kann aus Kohlenwasserstoff oder fluoriertem Kohlenwasserstoff bestehen.

Zu geeigneten Tensiden bzw. Emulgatoren gehören beispielsweise nicht-ionogene Tenside, bei denen als hydrophile Gruppe eine Poly-(äthoxy)-Gruppe und als hydrophober Teil entweder eine Kohlenwasserstoff- oder Fluorkohlenstoffgruppe vorliegen, wie z. B. die Aethylenoxydkondensate von Alkylphenolen, Alkanolen, Alkylaminen, Alkylthiolen, Alkylcarbonsäuren, Fluoralkylcarbonsäuren und Fluoralkylaminen.

Beispiele für geeignete kationen-aktive Tenside sind unter anderem quartäre Ammoniumsalze oder Aminsalze, die mindestens eine langkettige Alkyl-, Fluoralkyl- oder mit höherem Alkyl substituierte Benzol- oder Naphthalingruppe enthalten, die den hydrophoben Teil liefert.

Die Polymerisation verläuft vorzugsweise für eine Reaktionszeit, die darauf eingestellt ist, im wesentlichen eine quantitative Umsetzung des fluorierten Monomeren zu erhalten. Die optimale Reaktionszeit ist dabei vom verwendeten Katalysator und der Polymerisationstemperatur sowie anderen Bedingungen abhängig, liegt aber im allgemeinen im Bereich von 0,5 bis 24 Stunden.

Die Polymerisationstemperatur hängt dabei vom gewählten Katalysator ab. Bei der Emulsionspolymerisation in wässrigen Medien liegt sie im allgemeinen im Bereich von 20 °C bis 90 °C. So weit möglich wird die Polymerisation allgemein am zweickmässigsten und vorzugsweise bei Atmosphärendruck durchgeführt.

Bei der Lösungspolymerisation löst man das bzw. die Monomere(n) in einem geeigneten Lösungsmittel wie z. B. fluorierten Lösungsmitteln, zum Beispiel Hexafluorxylol, Trifluortoluol oder deren Gemischen mit Aceton und/oder Essigester, und polymerisiert unter Verwendung von Initiatoren wie Azobisisobutyronitril oder anderen Azoinitiatoren in Konzentrationen von 0,1 bis 2,0 %, bezogen auf das Monomerengewicht, in einem Reaktionsgefäss bei 40-100 °C unter Stickstoff.

Die Monomeren der Formel (1) lassen sich homopolymerisieren oder mit herkömmlichen Monomeren copolymerisieren. Bei diesen kann es sich um hydrophile oder hydrophobe Monomere oder Gemische solcher handeln. Die entstandenen Polymeren enthalten somit Struktureinheiten der Formel worin R_{f}, R_{1'} R₂, R₃, X, Alk, Q und n die oben angegebenen Bedeutungen haben. Um schmutzabweisende Eigenschaften auf Textilmaterialien zu erhalten, setzt man zweckmässig hydrophile Comonomere ein. Sind sowohl hydrophobe als auch oleophobe Eigenschaften erwünscht, so besitzen die herkömmlichen Comonomeren vorteilhafterweise vorwiegend hydrophoben Charakter, um optimale Ergebnisse zu erzielen. Während die Menge an in der Copolymerisation mit den herkömmlichen Comonomeren verwendeten Monomeren der Formel (1) je nach dem in der fertigen Polymerenausrüstung erwünschten Oleophobierungs- und gegebenenfalls Hydrophobierungsgrad in weiten Grenzen schwanken kann, setzt man zweckmässig mindestens etwa 0,1 Gewichtsprozent bis 99,9 Gewichtsprozent mindestens eines Monomeren der Formel (1) pro Gewichtseinheit des Gemenges aus herkömmlichen Comonomeren und Monomer der Formel (1) ein.

Zur Herstellung von Copolymeren der neuen Monomeren der Formel (1) verwendbare Comonomere sind zum Beispiel: Aethylen, sowie Chlor-, Fluor-, Amido- und Cyanderivate des Aethylens, wie Vinylchlorid, Vinylidenchlorid, Vinylfluorid, Acrylnitril, Methacrylnitril, Acrylamid, Methacrylamid und N,N-Dimethylacrylamid, Tetrafluoräthylen und Hexafluorpropylen ; Acrylat- und Methacrylatmonomere, insbesondere solche mit 1 bis 18 Kohlenstoffatomen in den Estergruppen, wie n-Propylmethacrylat, 2-Methylcyclohexyl-methacrylat, Methylmethacrylat, t-Butylmethacrylat, n-Butylmethacrylat, Methylacrylat, Aethylacrylat, Propylacrylat, Butylacrylat, 3-Methylpentylacrylat, Octylacrylat, Tetradecylacrylat, s-Butylacrylat, 2-Aethylhexylacrylat, 2-Methoxyäthylacrylat und Phenylacrylat ; Diene, insbesondere 1,3-Butadien, Isopren und Chloropren, 2-Fluorbutadien, 1,1,3-Trifluorbutadien, 1,1,2,3-Tetrafluorbutadien, 1,1,2-Trifluor-3,4-dichlorbutadien sowie Tri- und Pentafluorbutadien ; Stickstoff-vinylmonomere wie Vinylpyridin, N-Vinylamide, Vinylsuccinimid, Vinylpyrrolidon, N-Vinylcarbazol, Styrol und verwandte Monomere, die leicht mit den neuen erfindungsgemässen Estern copolymerisieren, wie o-Methylstyrol, p-Methylstyrol, 3,4-Dimethylstyrol, m-Aethylstyrol und 2,5-Diäthylstyrol ; Vinylester, z. B. Vinylacetat und Vinylester substituierter Säuren wie beispielsweise Vinylmethoxyacetat. Vinyltrimethylacetat, Vinylisobutyrat, Isopropenylbutyrat, Vinyllactat, Vinylcaprylat, Vinylpelargonat, Vinylmyristat, Vinyloleat und Vinyllinoleat ; sowie Vinylester aromatischer Säuren wie Vinylbenzoat. Propylen, Butylen und lsobutylen sind die bevorzugten a-Olefine zur Verwendung als Comonomere mit den neuen Fluormonomeren der Formel (1), wobei geradkettige und verzweigte a-Olefine mit bis zu 10 Kohlenstoffatomen in der Seitenkette verwendbar sind. Als Comonomere mit einigen der neuen Monomeren der Formel (1) sind auch perfluorierte Seitenketten enthaltende Vinylmonomere verwendbar. Beispiele für solche perfluorierte Monomere sind fluorierte Alkylgruppen enthaltende Vinylester, die in U.S. Patenten 2 592 069 und 2436144 offenbart sind. Weitere nützliche Monomere sind Acrylate und Methacrylate sowie deren Derivate, wie solche, die aus U.S. Patenten 2628958, 3 256 230, 2839513, 3 282 905, 3252932 und 3 304 278 bekannt sind.

Wie erwähnt, kann es auch wünschenswert sein, eine geringe Menge anderer reaktionsfähiger Comonomerer mitzuverwenden, z. B. um die Eigenschaften der neuen, bei der Anwendung dieser Erfindung erhaltenen Textilausrüstungen beim Waschen und bei der chemischen Reinigung zu verbessern. Solche Monomere wirken als Vernetzungsmittel beim Härtungsvorgang und werden im allgemeinen in Mengen von 0.01 % bis 5 %, vorzugsweise 0,1 % bis 2 Gew.-%. bezogen auf das Gewicht der Comonomeren, eingesetzt.

Erläuternde Beispiele für solche mitverwendbare reaktionsfähige Monomere sind Acrylsäure, Methacrylsäure, Acrylamid, Methacrylamid, N-Methylolacrylamid, 2-Hydroxyäthylmethacrylat oder -acrylat, Hydroxypropylacrylat oder -methacrylat und t-Butylaminoäthylmethacrylat sowie Glycidylmethacrylat. Darunter sind N-Methylolacrylamid und 2-Hydroxyäthylmethacrylat bevorzugt.

Beschichtungen aus den erfindungsgemässen Homopolymeren und Copolymeren können als Lösungen oder wässrige Emulsionen hergestellt und aus diesen aufgebracht werden. Als Lösungsmittel eignen sich z. B. Fluoralkane, Fluorchloralkane, fluoralkylsubstituierte Aromaten, Alkylester von Perfluoralkansäuren, chlorierte Alkane oder Aromaten, aromatische Kohlenwasserstoffe, Ketone, Ester und Aether. Besonders zweckmässige Lösungsmittel sind fluorierte Lösungsmittel und insbesondere a,a,a-Trifluortoluol, auch als Benzotrifluorid bekannt, Hexafluorxylol und deren Gemische mit Essigester oder Aceton. Die Konzentrationen der erfindungsgemässen fluorierten Polymeren im Lösungsmittel zur Erzeugung von Ueberzügen mit wirksamen öl- und wasserabstossenden Eigenschaften liegen im allgemeinen im Bereich von 0,01 bis 10% und vorzugsweise 0,1 bis 2,0 Gew.-%. Gemische aus Emulsionen der erfindungsgemässen Polymeren mit vermischten Emulsionen anderer Polymerer und Copolymerer sind besonders zweckmässig für Textilausrüstungen. Die Polymeren und Copolymeren gehören im allgemeinen dem nichtfluorierten Typ an ; wie unten angegeben sind jedoch andere fluorierte Polymere und Copolymere gewünschtenfalls verwendbar. Beispiele für in solchen Gemischen verwendbare nichtfluorierte Polymere sind, ohne darauf beschränkt zu sein, Polymere und Copolymere von Alkylacrylaten und Alkylmethacrylaten, wie Methylmethacrylat, Aethylmethacrylat, Hexylmethacrylat und n-Octylmethacrylat. Poly-n-octylmethacrylat ist als solches Polymer besonders geeignet. Ferner kommen Polymere und Copolymere von Acrylsäure, Methacrylsäure, Styrol, Alkylstyrol, Butadien, 2-Methyl-1,3-butadien, 2-Chlor-1,3-butadien, Polymere und Copolymere von Vinylestern wie Vinylacetat, Vinylbutyrat, Vinyllaurat, Vinylstearat und Vinyl-2-äthylhexanoat, Polymere und Copolymere von Vinylhalogeniden und Vinylidenhalogeniden, wie Vinylchlorid, Vinylidenchlorid, Vinylfluorid und Vinylidenfluorid, Polymere und Copolymere von Allylestern wie Allylpropionat oder Allylcaprylat, Polymere und Copolymere von Vinyläthern wie Methylvinyläther, Cetylvinyläther, sowie Polymere und Copolymere von Acrylamid, Methacrylamid, N-Methylolacrylamid, N-Methylolmethacrylamid, N-Isopropylacrylamid und Methacrylnitril dabei in Frage.

Die hier offenbarten Polymeren besitzen wünschenswerte schmutzabweisende Eigenschaften. Die relative Wirksamkeit der Polymeren wird dabei zweckmässig durch Messungen des Kontaktwinkeis eines solchen Polymeren gegenüber Wasser, Methylenjodid und Hexadecan festgestellt.

Die nachfolgenden Beispiele dienen zur Erläuterung.

### Beispiel 1

### 4-[Methenyl-(bis-1,1,2,2-tetrahydroperfluordecyithio)]-2-methoxy-phenoxycarbonylamidoäthyl-methacrylat

Man bringt 3 g (2,742 mMol) 4-[Methenyl-(bis-1,1,2,2-tetrahydroperfluordecylthio)]-2-methoxyphenol (vgl. U.S. Patent 4429 162) unter Stickstoff in 15 ml Hexan bei 50 °C-55 °C 12 Stunden lang in Gegenwart katalytischer Mengen Triäthylamin und Dibutylzinndilaurat mit 467 mg (3,016 mMol) 2-lsocyanatoäthyl-methacrylat zur Reaktion. Man kühlt das Reaktionsgemisch im Eisbad, filtriert den Niederschlag ab, wäscht diesen mit kaltem Hexan und trocknet, wobei man 2,98 g (88 % der Theorie) der Verbindung der Formel

als weissen kristallinen Feststoff vom Schmelzpunkt 84 °C erhält. NMR zeigt Protonenresonanzen bei 8 1,99, 3 C(CH₃)CH₂-Protonen ; δ 2,94, 8 (C₈F₁₇CH₂CH₂S)₂-Protonen ; δ 3,57, 2 NHCH₂CH₂O₂C-Protonen ; δ 3,85, 3 COCH₃-Protonen ; 8 4,29, 2 NHCH₂CH₂O₂C-Protonen ; δ 5,5, 1 S₂CH―C-Proton ; δ 5,69, 1 Proton und δ 6,19, 1 C(CH₃)CH₂-Proton ; δ 7,00, 1 NH-Proton ; 8 7,13, 2 (CH)₂-Protonen und δ 7,29, 1 CHC(OCH₃)-Proton.

### Beispiel 2

### 2-[2,3-(Bis-1,1,2,2-tetrahyd ropertluoralkylthio)-propyloxycarbonyl]-aminoäthyl-methacrylat

Man bringt 10,0 g (21,85 mMol) 2,3-[Bis-1,1,2,2-tetrahydroperfluoralkylthio)-1-propanol] (vgl. U.S. Patent 3 883 596) vom Durchschnittsmolekulargewicht 457,5 unter Stickstoff in 270 ml Hexan bei 50°-55 °C 12 Stunden lang in Gegenwart einer katalytischen Menge Dibutylzinndilaurat mit 3,726 g (24 mMol) 2-lsocyanatoäthyl-methacrylat zur Reaktion. Man kühlt das Reaktionsgemisch im Eisbad, filtriert das Produkt ab, wäscht dieses mit kaltem Hexan und trocknet, wobei man 8,7 g (65,4 % der Theorie) der Verbindung der Formel als weissen kristallinen Feststoff vom Schmelzpunkt 55-56 °C erhält. NMR zeigt Protonenresonanzen bei 8 1,93, 3 C(CH₃)CH₂-Protonen ; δ 2,13-3,33, 10 R_{f}CH₂CH₂SCH(CH₂SCH₂CH₂R_{f})-Protonen ; δ 3,47, 2 O₂CNHCH₂CH₂-Protonen und 1 SCH(CH₂SCH₂CH₂R_{f})-Proton; 8 4,23, 4 NHCH₂CH₂0₂C- und CHCH₂O₂C-Protonen ; δ 4,87, 1 NH-Proton ; 8 5,55 und 8 6,11, 2 C(CH₃)CH-Protonen.

### Beispiel 3

Polymer des 2-[2,3-Bis-1,1,2,2-tetrahydroperfluoralkylthio)-propyloxycarbonyl]-aminoäthyl-methacrylats

Man löst 3 g 2-[2,3-Bis-1,1,2,2-tetrahydroperfluoralkylthio)-propyloxycarbonyl]-aminoäthyl-methacrylat und 0,1 g 1,1'-Azobis-(cyancyclohexan) in 27 g Hexafluorxylol, spült mit Stickstoff, schmilzt im Vakuum in eine Ampulle ein und polymerisiert 12 Stunden lang bei 95 °C im Rührbad. NMR zeigt keine Protonenresonanzen im Bereich 8 5-6,5.

### Beispiel 4

### Polymer des 4-[Methenyl-(bis-1,1,2,2-tetrahydroperfluordecylthio)]-2-methoxy-phenoxycarbonylamino- äthyl-methacrylats

Man löst 1,5 g 4-[Methenyl-(bis-1,1,2,2-tetrahydroperfluordecylthio)]-2-methoxy-phenoxycarbonyla- minoäthyl-methacrylat und 0,075 g 1,1'-Azobis-(cyancyclohexan) in 13,5 g Hexafluorxylol, spült mit Stickstoff, schmilzt im Vakuum in einer Ampulle ein und polymerisiert 12 Stunden lang bei 95 °C im Rührbad. NMR zeigt keine Protonenresonanzen im Bereich 8 5-6,5.

### Beispiel 5

Polymerfilme werden auf Glasplatten hergestellt, und diese zeigen die folgenden Kontaktwinkel (Grad) :

## Patentansprüche

1. Verbindungen der Formel worin Rₜ für Perfluoralkyl, omega-Hydroperfluoralkyl oder Perfluoralkoxy-perfluoralkyl, R₁ für Alkylen mit 1 bis 12 Kohlenstoffatomen, X für ―S― oder ―SO₂―, Alk für Alkantryl mit 1 bis 14 Kohlenstoffatomen, Q für gegebenenfalls durch Chlor, Brom, Alkyl mit 1 bis 6 Kohlenstoffatomen oder Alkoxy mit 1 bis 6 Kohlenstoffatomen substituiertes Phenylen, n für 0 oder 1, R₂ für Alkylen mit 1 bis 12 Kohlenstoffatomen und Rₛ für Wasserstoff oder Methyl stehen.

2. Verbindungen nach Anspruch 1, dadurch gekennzeichnet, dass R_{f} 1 bis 18 Kohlenstoffatome enthält.

3. Verbindungen nach Anspruch 2, dadurch gekennzeichnet, dass als R_{f} Perfluoralkyl vorliegt.

4. Verbindungen nach Anspruch 3, dadurch gekennzeichnet, dass R₂ für Alkylen mit 2 bis 6 Kohlenstoffatomen steht.

5. Verbindungen nach Anspruch 4, dadurch gekennzeichnet, dass R₃ für Methyl steht.

6. Verbindungen nach Anspruch 1, dadurch gekennzeichnet, dass X für ―S― steht.

7. Verbindungen nach Anspruch 3, dadurch gekennzeichnet, dass Alk für Alkantriyl mit 1 bis 7 Kohlenstoffatomen steht und n 1 ist.

8. Verbindungen nach Anspruch 3, dadurch gekennzeichnet, dass Alk für steht, worin die R_{T}―R₁―X―Gruppen an die -CH₂-Teile gebunden sind.

9. Verbindung nach Anspruch 3, worin Alk für Alkantriyl mit 2 bis 14 Kohlenstoffatomen steht, die R_{f}―R₁―X-Gruppen an dasselbe Kohlenstoffatom gebunden sind und n null ist.

10. Verbindungen nach Anspruch 3, dadurch gekennzeichnet, dass Alk für Alkantriyl mit 3 bis 14 Kohlenstoffatomen steht und die R_{f}―R₁―X-Gruppen an benachbarte Kohlenstoffatome gebunden sind.

11. Verbindungen nach Anspruch 7, dadurch gekennzeichnet, dass X für ―S― steht.

12. Polymere mit Struktureinheiten der Formel worin R_{f}, R₁, R₂, Rₐ, X, Alk, Q und n die in Anspruch 1 angegebenen Bedeutungen haben.

13. Polymere nach Anspruch 12, dadurch gekennzeichnet, dass sie ein Homopolymer darstellen.

14. Polymere nach Anspruch 12, dadurch gekennzeichnet, dass sie ein Copolymer darstellen.

15. Verfahren zur Hydrophobierung und Oleophobierung von Textilien, dadurch gekennzeichnet, dass man diese Textilien durch Behandlung mit einer Lösung oder einer wässrigen Emulsion eines Polymeren nach Anspruch 10 beschichtet.

16. Verfahren zur Herstellung von Verbindungen der Formel (1), dadurch gekennzeichnet, dass man eine Verbindung der Formel worin R_{f}, R₁, X, Alk, Q und n die in Anspruch 1 angegebenen Bedeutungen haben, mit einer bifunktionellen Verbindung der Formel worin R₂ und R₃ die in Anspruch 1 angegebenenen Bedeutungen haben, bei einer Temperatur zwischen - 20 und 100 °C in Gegenwart oder Abwesenheit eines inerten organischen Lösungsmittels und eines Katalysators umsetzt.

## Claims

1. A compound of the formula wherein R_{f} is perfluoroalkyl, omega-hydroperfluoroalkyl, or perfluoroalkoxy substituted perfluoroalkyl, R₁ is alkylene having from 1 to 12 carbon atoms, X is ―S― or ―SO₂―, Alk is alkanetriyl having from 1 to 14 carbon atoms, Q is phenylene or phenylene which is substituted by chlorine, bromine, alkyl of 1 to 6 carbon atoms or alkoxy of 1 to 6 carbon atoms, n is 0 or 1, R₂ is alkylene having from 1 to 12 carbon atoms and R₃ is hydrogen or methyl.

2. A compound according to claim 1, wherein Rₜ contains from 1 to 18 carbon atoms.

3. A compound according to claim 2, wherein R_{f} is perfluoroalkyl.

4. A compound according to claim 3, wherein R₂ is alkylene of 2 to 6 carbon atoms.

5. A compound according to claim 4, wherein R₃ is methyl.

6. A compound according to claim 1, wherein X is ―S―.

7. A compound according to claim 3, wherein Alk is alkanetriyl of 1 to 7 carbon atoms and n is 1.

8. A compound according to claim 3, wherein Alk is wherein the R_{f}―Rᵢ―X― groups are attached to the ―CH₂― moieties.

9. A compound according to claim 3, wherein Alk is alkanetriyl of 2 to 14 carbon atoms, the R_{f}―R₁―X― groups are attached to the same carbon atom, and n is zero.

10. A compound according to claim 3, wherein Alk is alkanetriyl of 3 to 14 carbon atoms and the R_{f}―R₁―X― groups are attached to adjacent carbon atoms.

11. A compound according to claim 7, wherein X is ―S―.

12. A polymer containing structure units of the formula wherein R_{f}, Rᵢ, R₂, R₃, X, Alk, Q and n are as defined in claim 1.

13. A polymer according to claim 12 which is a homopolymer.

14. A polymer according to claim 12 which is a copolymer.

15. A process for rendering a textile hydrophobic and oleophobic, which comprises coating said textile with a solvent solution or aqueous emulsion of a polymer according to claim 12.

16. A process for the preparation of a compound of the formula (1), which comprises reacting a compound of the formula wherein R_{f}, R₁, X, Alk, Q and n are as defined in claim 1, with a difunctional compound of the formula wherein R₂ and R₃ are as defined in claim 1, at a temperature between -20 and 100 °C in the presence or absence of an inert organic solvent and of a catalyst.

## Revendications

1. Composés répondant à la formule 1 : dans laquelle R_{f} représente un radical perfluoralkyle, ω-hydroxy-perfluoralkyle ou per^{f}luoralcoxy-perfluoralkyle, R, représente un radical alkylène contenant de 1 à 12 atomes de carbone, X représente -S- ou ―SO₂―. Alk représente un radical alcane-triyle contenant de 1 à 14 atomes de carbone, Q représente un radical phénylène éventuellement porteur d'un atome de chlore ou de brome, d'un alkyle en C₁-C₆ ou d'un alcoxy en C₁-C₆, n est égal à 0 ou à 1, R₂ représente un radical alkylène contenant de 1 à 12 atomes de carbone et R₃ représente l'hydrogène ou un radical méthyle.

2. Composés selon la revendication 1 caractérisés en ce que le radical R_{f} contient de 1 à 18 atomes de carbone.

3. Composés selon la revendication 2 caractérisés en ce que le radical R_{f} est un radical perfluoralkyle.

4. Composés selon la revendication 3 caractérisés en ce que R₂ représente un radical alkylène contenant de 2 à 6 atomes de carbone.

5. Composés selon la revendication 4 caractérisés en ce que R₃ représente un radical méthyle.

6. Composés selon la revendication 1 caractérisés en ce que X représente -S-.

7. Composés selon la revendication 3 caractérisés en ce que Alk représente un radical alcane-triyle contenant de 1 à 7 atomes de carbone, et n est égal à 1.

8. Composés selon la revendication 3 caractérisés en ce que Alk représente un radical qui porte les radicaux R_{f}―R₁―X― sur ses parties -CH₂-.

9. Composés selon la revendication 3 caractérisés en ce que Alk représente un radical alcane-triyle contenant de 2 à 14 atomes de carbone qui porte les radicaux R_{f}―R₁―X― sur le même atome de carbone, et n est égal à 0.

10. Composés selon la revendication 3 caractérisés en ce que Alk représente un radical alcane-triyle contenant de 3 à 14 atomes de carbone qui porte les radicaux R_{f}―R₁―X― sur des atomes de carbone voisins.

11. Composés selon la revendication 7 caractérisés en ce que X représente ―S―.

12. Polymères renfermant des motifs répondant à la formule 4 : dans laquelle R_{f}, R₁, R₂, R₃, X, Alk, Q et n ont les significations données à la revendication 1.

13. Polymères selon la revendication 12 caractérisés en ce qu'ils sont des homopolymères.

14. Polymères selon la revendication 12 caractérisés en ce qu'ils sont des copolymères.

15. Procédé pour hydrofuger et oléofuger des textiles, procédé caractérisé en ce qu'on enduit ces textiles en les traitant par une solution ou par une émulsion aqueuse d'un polymère selon la revendication 12.

16. Procédé pour préparer des composés de formule 1, procédé caractérisé en ce qu'on fait réagir un composé répondant à la formule 2 : dans laquelle R₁, R₁, X, Alk, Q et n ont les significations données à la revendication 1, avec un composé bifonctionnel répondant à la formule 3 : dans laquelle R₂ et R₃ ont les significations données à la revendication 1, à une température comprise entre ―20 et 100 °C, en présence ou non d'un solvant organique inerte et d'un catalyseur.
